# EUROPÄISCHE PATENTSCHRIFT

(11) **EP 0 948 658 B1**
(45) Veröffentlichungstag und Bekanntmachung des Hinweises auf die Patenterteilung: **17.09.2003**
(21) Anmeldenummer: 97948908.5
(22) Anmeldetag: 10.11.1997
(51) Int. Cl.: C22C 14/00, C22C 21/00

(54) **TiAl-LEGIERUNG UND IHRE VERWENDUNG**
TiAl ALLOY AND ITS USE
ALLIAGE TiAl ET SON APPLICATION

(30) Priorität: 09.11.1996 DE 19646361
(43) Veröffentlichungstag der Anmeldung: 13.10.1999
(73) Patentinhaber: Frommeyer, Georg, Dr., D-40699 Erkrath (DE); Wesemann, Jürgen, Dr., 52477 Alsdorf (DE)
(72) Erfinder: Frommeyer, Georg, Dr., D-40699 Erkrath (DE); Wesemann, Jürgen, Dr., 52477 Alsdorf (DE)
(74) Vertreter: Simons, Johannes, Dipl.-Ing.
(86) Internationale Anmeldenummer: EP9706222
(87) Internationale Veröffentlichungsnummer: WO98021375

(56) Entgegenhaltungen:
- EP-A- 0 543 353
- EP-A- 0 716 154
- US-A- 5 207 982
- PATENT ABSTRACTS OF JAPAN vol. 015, no. 500 (C-0895), 18.Dezember 1991 -& JP 03 219034 A (SUMITOMO METAL IND LTD), 26.September 1991,
- PATENT ABSTRACTS OF JAPAN vol. 014, no. 080 (C-0689), 15.Februar 1990 -& JP 01 298127 A (SUMITOMO METAL IND LTD), 1.Dezember 1989,
- DATABASE WPI Section Ch, Week 9151 Derwent Publications Ltd., London, GB; Class M26, AN 91-372328 XP002055395 & JP 03 249 147 A (SUMITOMO METAL IND LTD) , 7.November 1991
- DATABASE WPI Section Ch, Week 9343 Derwent Publications Ltd., London, GB; Class M26, AN 93-340055 XP002055399 -& JP 05 247 566 A (DAIDO TOKUSHUKO KK) , 24.September 1993
- S.R.LAMPMAN ET AL: "METALS HANDBOOK, VOL 2, 10TH EDITION " 1990 , ASM INTERNATIONAL , METALS PARK OHIO US XP002055394 siehe Seite 927 - Seite 929; Abbildung 27

## Beschreibung

Die Erfindung betrifft eine molybdänhaltige TiAl-Legierung hoher Festigkeit mit guter Zähigkeit bzw. Duktilität und ihre Verwendung für die Herstellung von durch Warmumformung erzeugten Halbzeugen und den daraus zu fertigenden Endprodukten.

Molybdänhaltige TiAl-Basis-Legierungen sind bekannt. So beschreibt Min-Chul-Kim et al. (Materials Transactions, JIM, Vol. 37, No. 5 (1996), p. 1197)eine Legierung der Zusammensetzung Ti₅₁Al_{48,4}Mo_{0,6}, die bei Raumtemperatur eine Fließspannung von 300 MPa bei 1,4 % plastischer Dehnung aufweist. Ferner ist eine Legierung der Zusammensetzung Ti_{50,8}Al_{48,6}Mo_{0,6} bekannt (Sumitomo Search Nr. 52 (1993) 74), die bei Raumtemperatur eine Fließspannung von 365 MPa bei einer 1,2 % plastischen Dehnung erreicht.

JP-A- 129 8 127 beschreiht eine Ti-Al-Legierung mit 2 at to Mo und 0.2 at %Si. Die legierung weist Lei Raum temperatur eine Flieβspannung van 36 kgf/mm² (533,16 MPa) auf.

Der Erfindung liegt nun die Aufgabe zugrunde, eine TiAl-Legierung zu schaffen, die bei Raumtemperatur eine Fließspannung von mindestens 400 MPa bei einer plastischen Dehnung von größer als 2 % und nach einer Warmverformung eine Fließspannung bei Raumtemperatur von über 700 MPa erreicht.

Zur Lösung dieser Aufgabe wird erfindungsgemäß eine TiAl-Legierung mit 0,1 bis 0,5 at% Si und 0,5 bis 4,0 at% Mo, vorzugsweise 0,2 bis 0,4 at% Si und 1 bis 2 at% Mo, insbesondere 0,2 at% Si und 1,0 at% Mo vorgeschlagen.

Eine solche TiAl-Legierung hat im Gußzustand mit lamellarer Mikrostruktur eine Rißzähigkeit K_{IC} von größer 30 MPa . m^{1/2} eine Fließspannung bei Raumtemperatur von größer 400 MPa bei einer plastischen Dehnung von über 2 %. Oxidationsversuche an Luft bei 850 °C ergaben eine Massenzunahme von weniger als 5 mg/cm³ nach 500 h. Demgegenüber hat eine Ti₅₀Al₅₀-Referenzlegierung eine Massenzunahme von über 13 mg/cm³. Die Kriechfestigkeit wurde im Vergleich zu einer bekannten TiAlCrSi-Legierung im Druckversuch ermittelt. Die Kriechspannung (Dehnrate bzw. Kriechgeschwindigkeit: 10⁻⁷/S) der erfindungsgemäßen Legierung beträgt bei 800 °C über 450 MPa. Dagegen ist bei der bekannten hochentwickelten TiAl-Basis-Legierung Ti₄₈Al₄₈Cr₂Nb₂ die Kriechgrenze bereits bei Spannungen von 240 MPa erreicht.

Durch Warmumformen, insbesondere Strangpressen, im Temperaturbereich von 1100 bis 1350 °C wird ein Mikroduplex-Gefüge eingestellt, das bis 1000 °C extrem hohe Festigkeiten erzielen läßt. Dies steht im Gegensatz zu der bisherigen Fachmeinung, gemäß der einem grobkörnigen Gußgefüge gegenüber einem thermomechanisch prozessierten feinkörnigen Gefüge eine größere Hochtemperaturfestigkeit -Streckgrenze und Zugfestigkeitzugeschrieben wurde. Je nach Umformgrad beträgt die Fließspannung im stranggepreßten Zustand bei feinkörnigem äquiaxialen Gefüge 700 bis 800 MPa bei Raumtemperatur, 380 bis 600 MPa bei 800 °C und bis zu 180 MPa bei 1000 °C. Die Fließspannungen sind somit deutlich höher als die bisher bekannter TiAl-Legierungen im stranggepreßten Zustand, die nur 600 MPa bei Raumtemperatur und 400 MPa bei 760 °C erreichen.

Bei Raumtemperatur werden plastische Dehnungen von 2,3 bis 3,4 % erreicht, 6 bis 13 % bei 700 °C und bis 91 % bei 800 °C.

Aufgrund ihres vorgenannten Eigenschaftsspektrums eignet sich die erfindungsgemäße Legierung mit Vorteil als Werkstoff für die Herstellung von im Temperaturbereich von 1100 bis 1350 °C umgeformten, insbesondere stranggepreßten Gegenständen mit einer Fließspannung von mindestens 700 MPa bei Raumtemperatur, wie Pleuel, Kolbenbolzen und rotierende Bauteile, z.B. Schaufeln in Niederdruckturbinen, Axialverdichtern und Zentrifugen. Besonders vorteilhaft eignet sich die erfindungsgemäße TiAl-Legierung für Ein- und Auslaßventile in Verbrennungsmotoren.

## Patentansprüche

1. Verfahren zum Herstellen von thermisch und / oder mechanisch hoch belasteten Bauteilen, wie rotierend oder oszillierend bewegten Motorbauteilen,
- bei dem eine TiAl-Legierung, die
- (in Atom-%) 0,1 - 0,5 % Si sowie 0,5 - 4,0 % Mo enthält und
- im Gußzustand bei Raumtemperatur eine Fließspannung von mehr als 400 MPa bei einer plastischen Dehnung von mehr als 2% aufweist,
im Temperaturbereich von 1100 - 1350 °C warmverformt, insbesondere stranggepreßt wird,
- so daß sie im warmverformten Zustand bei Raumtemperatur eine Fließspannung von mehr als 700 MPa und bei einer Temperatur von 800 °C eine Fließspannung von 380 - 600 MPa besitzt.

2. Verfahren nach Anspruch 1, **dadurch gekennzeichnet, daß** TiAl-Legierung
0,2 - 0,4 at-% Si und
1,0 - 2,0 at-% Mo
enthält.

3. Verfahren nach Anspruch 1, **dadurch gekennzeichnet, daß** TiAl-Legierung
0,2 at-% Si und
1,0 at-% Mo
enthält.

4. Verfahren nach einem der voranstehenden Ansprüche, **dadurch gekennzeichnet, daß** die Bauteile bei Raumtemperatur oder tiefen Temperaturen eingesetzt werden.

## Claims

1. Process for the manufacture of structural parts subject to high thermal and/or mechanical stress such as engine components moving by rotation or oscillation,
- in which a TiAl alloy which
- contains (in atom %) 0.1 - 0.5 % Si and 0.5 - 4.0 % Mo and
- exhibits a yield stress in the cast state at room temperature of more than 400 MPa with a plastic strain of more than 2 %,
is hot formed, in particular extruded, within the temperature range of 1100 - 1350 °C
- such that, in the hot formed state, it has a yield stress of more than 700 MPa at room temperature and a yield stress of 380 - 600 MPa at a temperature of 800 °C.

2. Process according to claim 1 **characterised in that** the TiAl alloy contains
0.2 - 0.4 at% Si and
1.0 - 2.0 at% Mo.

3. Process according to claim 1 **characterised in that** the TiAl alloy contains
0.2 at% Si and
1.0 at% Mo.

4. Process according to one of the preceding claims **characterised in that** the structural components are used at room temperature or at low temperatures.

## Revendications

1. Procédé de fabrication des composants soumis à une sollicitation importante d'un point de vue thermique et / ou mécanique, par exemple des composants de moteur se déplaçant par rotation ou par des oscillations,
- dans lequel un alliage TiAl, qui
- contient (en % atomique), entre 0,1 % et 0,5 % de Si et entre 0,5 et 4,0 % de Mo, et
- dans l'état fondu, à température ambiante, présente une contrainte d'écoulement supérieure à 400 MPa pour un allongement plastique supérieur à 2 %,
- est déformé à chaud, en particulier extrudé, dans une plage de températures comprise entre 1 100. et 1 350° C,
- de telle sorte que, dans l'état déformé à chaud, il possède une contrainte d'écoulement supérieure à 700 MPa à la température ambiante et il possède une contrainte d'écoulement comprise entre 380 et 600 MPa à une température de 800° C.

2. Procédé selon la revendication 1, **caractérisé en ce que** l'alliage TiAl contient
entre 0,2 et 0,4 % at de Si et
entre 1,0 et 2,0 % at de Mo.

3. Procédé selon la revendication 1, **caractérisé en ce que** l'alliage TiAl contient
0,2 % at de Si et
1,0 % at de Mo.

4. Procédé selon l'une quelconque des revendications précédentes, **caractérisé en ce que** les composants sont utilisés à température ambiante ou à basse température.
